# EUROPÄISCHE PATENTSCHRIFT

(11) **EP 0 024 694 B1**
(45) Veröffentlichungstag und Bekanntmachung des Hinweises auf die Patenterteilung: **28.09.1983**
(21) Anmeldenummer: 80104979.2
(22) Anmeldetag: 21.08.1980
(51) Int. Cl.: H01F 1/06, B22F 9/22, G11B 5/70

(54) **Verfahren zur Herstellung nadelförmiger ferromagnetischer Eisenteilchen und deren Verwendung**
Process for preparing ferromagnetic acicular iron particles, and their use
Procédé de préparation de particules aciculaires ferromagnétiques de fer, et leur application

(30) Priorität: 01.09.1979 DE 2935358
(43) Veröffentlichungstag der Anmeldung: 11.03.1981
(73) Patentinhaber: BASF Aktiengesellschaft, 67063 Ludwigshafen (DE)
(72) Erfinder: Steck, Werner, Dr., D-6704 Mutterstadt (DE); Sarnecki, Wilhelm, Dr., D-6703 Limburgerhof (DE); Marosi, Laszlo, Dr., D-6700 Ludwigshafen (DE); Ohlinger, Manfred,Dr., D-6710 Frankenthal (DE); Loeser, Werner, Dr., D-6700 Ludwigshafen (DE)

## Beschreibung

Die Erfindung betrifft ein Verfahren zur Herstellung nadelförmiger ferromagnetischer Eisenteilchen durch Tempern eines mit einem formstabilisierenden Oberflächenüberzug versehenen Goethits zum α-Eisen(III)oxid und Reduktion mit Wasserstoff bei 275 bis 425°C sowie die Verwendung der so erhaltenen Eisenteilchen als magnetisches Material bei der Herstellung von magnetischen Aufzeichnungsträgern.

Ferromagnetische Metallpulver und Metalldünnschichten sind wegen ihrer hohen Sättigungsmagnetisierung und der erreichten hohen Koerzitivfeldstärke von besonderem Interesse für die Herstellung von magnetischen Aufzeichnungsträgern, da sich auf diese Weise das Energieprodukt und die Informationsdichte erheblich steigern läßt und solche Aufzeichnungsträger gegenüber dem jetzigen Stand schmälere Signalbreiten und bessere Signalamplituden ergeben.

Bei der Verwendung von nadelförmigen ferromagnetischen Metallpulvern als magnetisierbare Materialien bei der Herstellung von magnetischen Aufzeichnungsträgern lassen sich im Gegensatz zu homogenen Metalldünnschichten zwar die mechanischen Eigenschaften solcher Informationsträger durch eine geeignete Auswahl der polymeren organischen Bindemittelsysteme in weiten Grenzen beeinflussen, jedoch sind dann außer an die magnetischen Eigenschaften noch weitere Anforderungen hinsichtlich Form, Größe und Dispergierbarkeit der Metallteilchen zu stellen.

Hohe Koerzitivfeldstärke und hohe Remanenz sind bei Materialien für magnetische Speicherschichten Voraussetzung. Deshalb müssen die entsprechenden Metallteilchen magnetisches Einbereichsverhalten zeigen, außerdem sollte die vorhandene bzw. durch die magnetische Ausrichtung im Band zusätzlich erzielbare Anisotropie durch äußere Einwirkungen, wie z. B. Temperatur oder mechanische Belastung, nur wenig zu beeinträchtigen sein, d. h. die kleinen Teilchen sollten formanisotrop, im bevorzugten Fall nadelförmig sein, und sie sollten im allgemeinen in der Größe zwischen 10 und 10³ nm liegen.

Es ist bekannt, Eisenteilchen der beschriebenen Art durch Reduktion feinverteilter nadelförmiger Eisenverbindungen, wie z B. der Oxide, mit Wasserstoff oder einem anderen gasförmigen Reduktionsmittel herzustellen. Damit die Reduktion mit einer für die Praxis geeigneten Geschwindigkeit stattfindet, muß man sie bei Temperaturen von über 300° C durchführen. Dies bringt jedoch die Schwierigkeit mit sich, daß die gebildeten Metallteilchen sintern. Dadurch entspricht jedoch die Teilchenform nicht mehr derjenigen, wie sie für die magnetischen Eigenschaften erforderlich ist.

Zur Verminderung der Reduktionstemperatur wurde bereits vorgeschlagen, durch Aufbringen von Silber oder Silberverbindungen auf die Oberfläche von feinverteiltem Eisenoxid die Reduktion zu katalysieren (DE-OS 2014500). Ebenso ist die Behandlung des Eisenoxids mit Zinn(11)-chlorid beschrieben worden (DE-OS 1 907 691).

Die katalytische Beschleunigung der Reduktion von bevorzugt nadelförmigen Ausgangsverbindungen ergibt jedoch im allgemeinen weit kleinere Nadeln als das Ausgangsprodukt mit einem außerdem geringen Längen-/Dickenverhältnis. Das hat zur Folge, daß das Endprodukt ein ziemlich großes Teilchengrößenspektrum aufweist. So ist aber bekannt, daß die Teilchengrößenabhängigkeit von Koerzitivkraft und Remanenz bei magnetischen Stoffen in der Größenordnung der Einbereichteilchen sehr stark ist. Kommen hierzu noch die Einflüsse, welche durch einen Anteil superparamagnetischer Teilchen auftreten, die als Bruchstücke bei der oben genannten Verfahrensweise entstehen können, dann sind solche magnetischen Materialien ungeeignet für den Einsatz bei der Herstellung magnetischer Aufzeichnungsträger. Bei solchen heterogenen Mischungen ist die magnetische Feldstärke, welche zum Ummagnetisieren der Teilchen nötig ist, sehr unterschiedlich, und auch die Verteilung der remanenten Magnetisierung als Funktion des angelegten äußeren Feldes ergibt eine wenig steile Remanenzkurve.

Auch konnten Versuche, die zu reduzierenden Eisenoxide mit einer Oberflächenüberzugsschicht zu versehen, um die durch die erforderliche Reduktionstemperatur eintretende Sinterung der einzelnen Teilchen zu verhindern, wie z. B. in den DE-OS 2 434 058, 2 434 096, 2 646 348 und 2 714 588 beschrieben, nicht voll befriedigen.

Aufgabe der Erfindung war es daher, ein Verfahren zur Herstellung nadelförmiger ferromagnetischer Eisenteilchen bereitzustellen, mit welchem sich auf einfache Weise ausgeprägt formanisotrope Teilchen mit hohen Werten für Koerzitivfeldstärke und insbesondere Remanenz und relative Remanenz herstellen lassen.

Es wurde nun gefunden, daß sich nadelförmige ferromagnetische Eisenteilchen durch Umsetzen einer wäßrigen Lösung eines Eisen(II)-salzes mit wäßrigen Lösungen von Alkalimetallhydroxiden, Oxidieren der hierbei erhaltenen Suspensionen von Eisen(II)-hydroxid mit sauerstoffhaltigen Gasen zu Goethit, Aufbringen eines formstabilisierenden Überzugs auf die Oberfläche des Goethits, Temperung des so behandelten Goethits zum x-Eisen(111)oxid und anschließende Reduktion mit Wasserstoff bei 275 bis 425° C zu nadelförmigen ferromagnetischen Eisenteilchen mit den geforderten Eigenschaften herstellen lassen, wenn der mit einem formstabilisierenden Überzug versehene Goethit bei 250 bis 450°C in einer wasserdampfhaltigen Atmosphäre mit einem Wasserdampfpartialdruck von mindestens 30 mbar während 10 Minuten bis.10 0 Stunden getempert wird.

In besonders vorteilhafter Weise wird der mit formstabilisierenden Überzug versehene Goethit 10 Minuten bis 10 Stunden bei 250 bis 450°C in einer wasserdampfhaltigen Atmosphäre mit einem Wasserdampfpartialdruck von 30 bis 1013 mbar getempert.

Die Herstellung dieses beim erfindungsgemäßen Verfahren eingesetzten Goethits nach dem sogenannten alkalischen Verfahren ist bekannt und beispielsweise in den DE-AS 1 204 644, 2 550 225, 2 550 307 und 2 550 308 ausführlich beschrieben. Diese Goethit-Nadeln sind durch eine spezifische Oberfläche nach BET von 20 bis 75 m²/g, eine mittlere Teilchenlänge zwischen 0,2 und 1,5 und bevorzugt zwischen 0,3 und 1,2 µm und ein Längen-zu-Dicken-Verhältnis von mindestens 10, zweckmäßigerweise 10 bis 40 charakterisiert.

Diese für das erfindungsgemäße Verfahren erforderlichen Goethit-Teilchen werden nun in bekannter Weise mit einem formstabilisierenden Oberflächenüberzug versehen, welcher am Erhalt der äußeren Form während der weiteren Umarbeitungsschritte mitwirkt. Hierzu geeignet ist die Behandlung des Goethits mit einem Erdalkalikation und einer Carbonsäure bzw. einer anderen organischen Verbindung, welche mindestens zwei zur Chelatbildung mit dem Erdalkalikation befähigte Gruppierungen besitzt. Diese Verfahren sind in den DE-OS 2434058 und 2434096 beschrieben.

Ebenso bekannt und in der DE-OS 2 646 348 ausgeführt ist die formstabilisierende Ausrüstung des Goethits an seiner Oberfläche noch mit hydrolysebeständigen Sauerstoffsäuren des Phosphors, deren Salzen oder Estern und aliphatischen ein- oder mehrbasischen Carbonsäuren. Als hydrolysebeständige Substanzen kommen Phosphorsäure, lösliche Mono-, Di- oder Triphosphate wie Kalium-, Ammoniumdihydrogenphosphat, Dinatrium- oder Dilithium-ortho-phosphat, Trinatriumphosphat, Natriumpyrophosphat und Metaphosphate, wie Natriummetaphosphat, in Frage. Die Verbindungen können allein oder in Mischung untereinander angewandt werden. In vorteilhafter Weise lassen sich die Ester der Phosphorsäure mit aliphatischen Monoalkoholen mit 1 bis 6 Kohlenstoffatomen, wie z. B. tert.-Butylester der Phosphorsäure einsetzen. Carbonsäuren im Rahmen des Verfahrens sind gesättigte oder auch ungesättigte aliphatische Carbonsäuren mit bis zu 6 C-Atomen und bis zu 3 Säuregruppen, wobei ein oder mehrere Wasserstoffatome der aliphatischen Kette durch Hydroxy-oder Aminoreste substituiert sein können. Besonders geeignet sind Oxidi- und Oxitricarbonsäuren, wie Oxalsäure, Weinsäure und Zitronensäure.

Der in der beschriebenen Weise formstabilisierend ausgerüstete Goethit wird nun gemäß dem erfindungsgemäßen Verfahren bei Temperaturen zwischen 250 bis 450°C in einer wasserdampfhaltigen Atmosphäre mit einem Wasserdampfpartialdruck von mindestens 30 mbar 10 Minuten bis 10 Stunden lang getempert. Das Endprodukt ist ein mit dem entsprechend der vorangegangenen Ausrüstung ausgebildeten Oberflächenüberzug versehenes nadelförmiges α-Eisen(III)oxid.

Diese Temperung läßt sich diskontinuierlich oder kontinuierlich vornehmen. So sind für eine chargenweise Entwässerung Reaktoren wie Muffelöfen, Drehrohröfen oder Wirbelöfen geeignet. Zur besseren Durchmischung können hier Luft, Inertgase oder Luft-Inertgas-Gemische über oder durch das ruhende oder bewegte Eisenoxid geleitet, wobei diese Gase zuvor mit der entsprechenden Menge an Wasserdampf beladen werden. Zweckmäßigerweise werden die Gase oder Gasgemische bei Temperaturen zwischen 40°C und dem Siedepunkt des Wassers, insbesondere zwischen 50°C und dem Siedepunkt des Wassers mit Wasserdampf gesättigt und in diesem Zustand in die Temperungsreaktoren eingeleitet. Das Wasser kann natürlich auch in Form von Dampf selbst oder in Mischung mit anderen Gasen verwendet werden. Die Temperung läßt sich besonders günstig in kontinuierlichen Reaktoren, z. B. in einem kontinuierlichen Drehrohrofen, durchführen, da hier außer dem Wasserdampf im durchgeleiteten Gas zusätzlich Wasserdampf aus der Temperungsreaktion des Goethits ständig in gleicher Menge nachgeliefert wird. Hierbei kann daher auch ohne oder mit geringen Inertgasströmen bzw. Luftströmen gearbeitet werden. Nach kurzer Einstellzeit ist der entsprechende geforderte Wasserdampfpartialdruck von vorzugsweise 70 bis 1013 mbar im Reaktionsraum erreicht.

Zur Herstellung der nadelförmigen ferromagnetischen Eisenteilchen wird das mit einem formstabilisierenden Oberflächenüberzug versehene α-Eisen(III)oxid in an sich bekannter Weise mit Wasserstoff bei 275 bis 425, vorzugsweise bei 300 bis 400°C reduziert. Es empfiehlt sich, die so erhaltenen feinteiligen Eisenpulver durch Überleiten eines Luft- oder Sauerstoff-Inertgas-Gemisches zu passivieren, da sich damit der pyrophore Charakter der nadelförmigen Eisenteilchen mit einer Länge zwischen 0,1 bis 0,8 J-Lm und einem Längen-zu-Dicken-Verhältnis von 5 bis 25 : 1 beherrschen läßt.

Mit Hilfe des erfindungsgemäßen Verfahrens ist es möglich, nadelförmige ferromagnetische Eisenteilchen herzustellen, die sich durch eine ausgeprägte Formanisotropie auszeichnen. Dies wird dadurch erreicht, daß die Ausgangsprodukte sowohl weitgehend dendritenfrei als auch zum Erhalt der äußeren Form behandelt sind und zudem durch die erfinderisch ausgestaltete Temperung ein gut. kristallisiertes Eisen(III)-oxid für die nachfolgende Reduktionsreaktion ergeben. Dadurch zeichnen sich die resultierenden Eisenteilchen durch ausgeprägt verbesserte Werte für Koerzitivfeldstärke, spezifische Remanenz und relative Remanenz aus.

Werden die erfindungsgemäß erhaltenen Eisenteilchen in üblicher Weise zur Herstellung von Magnetogrammträgern verwendet, so lassen sich die nadelförmigen Teilchen besonders leicht magnetisch orientieren, außerdem sind wichtige elektroakustische Werte, wie Tiefen- und Höhenaussteuerbarkeit verbessert.

Zur Herstellung von magnetischen Schichten werden die erfindungsgemäß hergestellten Eisenteilchen in bekannter Weise in polymeren Bindemitteln dispergiert. Als Bindemittel eignen sich für diesen Zweck bekannte Verbindungen wie Homo- und Mischpolymerisate von Polyvinylderivaten, Polyurethanen, Polyestern u. ä. Die Bindemittel werden in Lösungen in geeigneten organischen Lösungsmitteln verwendet, die weitere Zusätze z. B. zur Erhöhung der Leitfähigkeit und der Abriebfestigkeit der magnetischen Schichten enthalten können. Durch Mahlen des Magnetpigmentes, der Bindemittel und eventueller Zusätze wird eine gleichmäßige Dispersion erhalten, die auf starre oder biegsame Trägermaterialien wie Folien, Platten oder Karten aufgebracht, die darin enthaltenen magnetischen Teilchen durch ein Magnetfeld ausgerichtet und die Schicht durch Trocknen verfestigt wird.

Anhand folgender Beispiele sei das erfindungsgemäße Verfahren dargestellt und durch Vergleichsversuche der erreichbare technische Fortschritt aufgezeigt.

Zur Charakterisierung der eingesetzten nadelförmigen Eisen-(III)oxidhydroxide diente in erster Linie die nach BET bestimmte Stickstoff-Oberfläche S_{N2}. Über das Aussehen und die Abmessungen (L/D-Verhältnis) der Eisenoxidhydroxid-Teilchen geben elektronenmikroskopische Aufnahmen Auskunft.

Die magnetischen Werte des Eisenpulvers wurden mit einem Schwingmagnetometer bei einem magnetischen Feld von 160 bzw. 800 kA/m gemessen. Die Werte der Koerzitivfeldstärke, H_{c}, gemessen in kA/m, wurden bei den Pulvermessungen auf eine Stopfdichte von _{O}=1,6 g/cm3 bezogen. Spezifische Remanenz (M_{r/p}) und Sättigung (M_{m/p}) sind jeweils in nTm³/g angegeben.

Neben hoher Koerzitivfeldstärke Hc und hoher Remanenz ist die sogenannte Remanenzkoerzitivfeldstärke H_{R} eine wichtige Beurteilungsgröße. Bei der Gleichfeldentmagnetisierung sind bei der Feldstärke H_{R} bezüglich des Volumens die Hälfte der Teilchen ummagnetisiert. Damit stellt sie eine für Aufzeichnungsvorgänge charakteristische Größe dar, welche insbesondere den Arbeitspunkt bei der magnetischen Aufzeichnung bestimmt. Je uneinheitlicher die Remanenzkoerzitivfeldstärke der jeweils einzelnen magnetischen Teilchen in der Aufzeichnungsschicht ist, desto breiter ist die Verteilung der magnetischen Felder, welche ein begrenztes Volumen der Aufzeichnungsschicht ummagnetisieren können. Dies wirkt sich besonders dann aus, wenn wegen hoher Aufzeichnungsdichten bzw. geringen Wellenlängen der Grenzbereich zwischen entgegengesetzt magnetisierten Bereichen möglichst schmal sein sollte. Für die Charakterisierung der Verteilung der Schaltfeldstärken der einzelnen Teilchen bestimmt man aus der Gleichfeldentmagnetisierungskurve einen Wert h₅ für die Gesamtbreite der Remanenzkurve und h₂₅ für die Steilheit der Remanenzkurve. Die Werte werden bestimmt nach und

Der Zahlenindex beim Buchstaben H besagt, wieviel der Teilchen in Prozenten jeweils ummagnetisiert sind.

### Beispiel 1

500 Teile eines gemäß den Angaben der DE-AS 1 204 644 hergestellten Goethits werden in der 16fachen Menge Wasser durch 3 Stunden intensives Rühren suspendiert. Dazu werden, gelöst in 45 Teilen Wasser, 5 Teile Phosphorsäure und 5 Teile Oxalsäure (H₂C₂0₄ - 2 H₂0) gegeben. Nach weiteren sieben Stunden Rühren, wird der Feststoff abfiltriert und bei 170°C an Luft getrocknet. Der so ausgerüstete Goethit hatte einen Gehalt von 0,9 Gew.-% Phosphat und 0,08 Gew.-% Kohlenstoff sowie eine Oberfläche (S_{N2}) von 36,9 m²/g.

70 Teile dieses Produkts werden nun in einem Rohrofen unter Überleiten eines Gemisches aus Luft und Wasserdampf mit einem Wasserdampfpartialdruck (_{PH20}) von 840 mbar eine Stunde bei 350°C getempert. Das dadurch entstehende oberflächlich ausgerüstete α-Eisen(III)oxid mit einer Oberfläche S_{N2} von 64,2 m²/g wird anschließend in einem Drehrohr mit Wasserstoff bei 350°C innerhalb von 8 Stunden zum nadelförmigen Eisen reduziert. Die an den nadelförmigen Eisenteilchen gemessenen magnetischen Werte sind in Tabelle 1 aufgeführt.

### Vergleichsversuch 1

70 Teile eines gemäß Beispiel 1 oberflächlich ausgerüsteten Goethits werden ebenfalls in einem Rohrofen eine Stunde bei 350° C, jedoch unter einem Druck von 25 mbar, getempert.

Der Unterdruck im Reaktionsraum wird durch eine Vakuumpumpe erzeugt und durch Zudosieren von über Kieselgel getrockneter Luft über ein Vakuumventil konstant gehalten. Das dabei entstehende oberflächlich ausgerüstete α-Eisen(III)oxid mit einer Oberfläche S_{N2} von 50 m²/g wird anschließend in gleicher Weise wie in Beispiel 1 beschrieben zum Metall reduziert. Die an den nadelförmigen Eisenteilchen gemessenen magnetischen Werte sind in Tabelle 1 aufgeführt.

### Beispiel 2

70 Teile eines gemäß Beispiel 1 oberflächlich ausgerüsteten Goethits werden eine Stunde bei 350° C und p_{H20} von 762 mbar getempert und das resultierende Produkt anschließend im Wirbelofen 6 Stunden bei 350°C mit Wasserstoff (Überschußfaktor 63) zum nadelförmigen Eisen reduziert. Die pyrophoren Eisenteilchen werden zuletzt noch durch Überleiten eines Luft-Stickstoff-Gemisches (1 Vol.-% Sauerstoff) und bei einer Temperatur unterhalb 50° C passiviert. Die magnetischen Eigenschaften der pyrophoren und passivierten Probe sind in Tabelle 1 aufgeführt. Zusätzlich wurde die passivierte Probe noch in einem äußeren Magnetfeld von 800 kA/m untersucht. Diese Ergebnisse sind in Tabelle 2 angegeben.

### Vergleichsversuch 2

Es wird wie in Beispiel 2 beschrieben verfahren, jedoch wird der oberflächlich ausgerüstete Goethit ohne Zusatzbehandlung wie im Beispiel 2 reduziert. Die magnetischen Eigenschaften der resultierenden pyrophoren und passivierten Eisenteilchen sind in den Tabellen 1 und 2 aufgeführt.

### Vergleichsversuch 3

500 Teile eines gemäß den Angaben der DE-AS-1 204 644 hergestellten Goethits mit einer Oberfläche S_{N2} von 39 m²/g werden in einem Rohrofen eine Stunde bei 350° C unter einem Druck von 25 mbar getempert. Der Unterdruck im Reaktionsraum wird durch eine Vakuumpumpe erzeugt und durch Zudosieren von über Kieselgel getrockneter Luft über ein Vakuumvenₜil konstant gehalten. Das dabei entstehende α-Eisen(III)oxid mit einer Oberfläche S_{N2} von 48,7 m²/g wird anschließend in gleicher Weise wie in Beispiel 1 beschrieben reduziert. Die an den nadelförmigen Eisenteilchen gemessenen magnetischen Werte sind in Tabelle 1 aufgeführt.

### Vergleichsversuch 4

500 Teile eines gemäß den Angaben der DE-AS-1 204 644 hergestellten Goethits mit einer Oberfläche S_{N2} von 39 m²/g werden in einem Rohrofen unter Überleiten eines Gemisches aus Luft und Wasserdampf mit einem Wasserdampfpartialdruck (pH₂0) von 840 mbar eine Stunde bei 350° C getempert. Das dabei entstehende α-Eisen(III)oxid wird anschließend in gleicher Weise wie in Beispiel 1 beschrieben reduziert. Die an den nadelförmigen Eisenteilchen gemessenen magnetischen Werte sind in Tabelle 1 aufgeführt.

### Vergleichsversuch 5

45 Teile eines gemäß Vergleichsversuch 3 durch Temperung hergestellten α-Eisen(III)oxids werden unter intensivem Rühren in 450 Teilen Wasser suspendiert. Dann werden 0,35 Teile 85%ige Phosphorsäure und 0,5 Teile Oxalsäure (H₂C₂0₄ - 2 H₂0) in 20 Teilen Wasser gelöst, der Suspension zugesetzt. Nach weiterem Rühren (20 Minuten) wird der Feststoff abfiltriert und bei 170°C an Luft getrocknet. Das dabei oberflächlich ausgerüstete α-Eisen(III)oxid besitzt eine Oberfläche S_{N2} von 69,1 m²/g, einen Phosphatgehalt von 1,6 und einen Kohlenstoffgehalt von 0,08 Gew.-%. Die anschließende Reduktion erfolgt wie in Beispiel 1 beschrieben. Zuletzt werden die pyrophoren nadelförmigen Eisenteilchen durch Überleiten eines Luft-Stickstoff-Gemisches mit 1 Vol.-% Sauerstoff bei einer Temperatur unterhalb von 60°C passiviert. Die magnetischen Eigenschaften der pyrophoren und passivierten Probe sind in Tabelle 1 aufgeführt.

### Vergleichsversuch 6

45 Teile eines gemäß Vergleichsversuch 4 durch Temperung hergestellten α-Eisen(III)oxids werden unter intensivem Rühren in 450 Teilen Wasser suspendiert. Dann werden 0,35 Teile 85%ige Phosphorsäure und 0,5 Teile Oxalsäure (Oxalsäure . 2 H₂0) in 20 Teilen Wasser gelöst, der Suspension zugesetzt. Nach weiterem Rühren (20 Minuten) wird der Feststoff abfiltriert und bei 170°C an Luft getrocknet. Das dabei oberflächlich ausgerüstete α-Eisen(III)oxid besitzt eine Oberfläche S_{N2} von 38,8 m²/g, einen Phosphatgehalt von 1,4 und einen Kohlenstoffgehalt von 0,07 Gew.-%. Die anschließende Reduktion erfolgt wie in Beispiel 1 beschrieben. Zuletzt werden die pyrophoren nadelförmigen Eisenteilchen durch Überleiten eines Luft-Stickstoff-Gemisches mit 1 Vol.-% Sauerstoff bei einer Temperatur unterhalb von 60°C passiviert. Die magnetischen Eigenschaften der pyrophoren und passivierten Probe sind in Tabelle 1 aufgeführt.

### Beispiel 3

800 Teile der nach Beispiel 2 hergestellten passivierten Eisenteilchen werden in einer 600 Volumenteile fassenden Stahlzylindermühle, welche 9000 Teile Stahlkugeln mit einem Durchmesser zwischen 4 und 6 mm enthält, mit 456 Teilen einer 13-prozentigen Lösung eines thermoplastischen Polyesterurethans aus Adipinsäure, 1,4-Butandiol und 4,4'-Diisocyanatodiphenylmethan in einem Lösungsmittelgemisch aus gleichen Teilen Tetrahydrofuran und Dioxan, 296 Teile einer 10prozentigen Lösung eines Polyvinylformalbindemittels, enthaltend 82 Prozent Vinylformal-, 12 Prozent Vinylacetat-und 6 Prozent Vinylalkoholeinheiten, im genannten Lösungsmittelgemisch, 20 Teile Butylstearat und weitere 492 Teile des genannten Lösungsmittelgemisches gemischt und 4 Tage dispergiert. Sodann werden nochmals 456 Teile der angegebenen Polyesterurethan-Lösung, 296 Teile der eingesetzten Polyvinylformallösung, 271 Teile des Lösungsmittelgemisches sowie noch 2 Teile eines handelsüblichen Siliconöls zugegeben und weitere 24 Stunden dispergiert und durch eine Zellulose/Asbestfaserschicht filtriert. Auf einer üblichen Beschichtungsmaschine wird die so hergestellte Magnetdispersion auf eine Polyäthylenterephthalat-Trägerfolie von 11,5 µm Stärke aufgetragen und nach Durchlaufen eines magnetischen Richtfeldes innerhalb 2 Minuten bei 80 bis 100°C getrocknet. Die Magnetschicht wird durch Ziehen über beheizte und polierte Walzen bei Temperaturen von 60 bis 80° C geglättet und verdichtet. Die fertige Magnetschicht ist 3,5 µm dick. Die beschichtete Folie wird in Bänder von 3,81 mm Breite geschnitten.

Die elektroakustischen Eigenschaften dieser Bänder werden in Anlehnung an DIN 45 512 mit einer Bandgeschwindigkeit von 4,75 cm/sec, einem Vormagnetisierungsstrom J_{H}ε von 23 mA und einer Entzerrung von 70 µsec gemessen.

In der Tabelle 3 sind die Werte für die Aussteuerbarkeit bei 333 Hz (A_{T}) und bei 10 kHz (A_{H}) angegeben. Dabei wurden die Werte für das Magnetband gemäß Vergleichsversuch 7 gleich 0 dB gesetzt.

### Vergleichsversuch 7

Gemäß Vergleichsversuch 2 hergestellte nadelförmige Eisenteilchen werden wie in Beispiel 3 beschrieben zu einem Magnetogrammträger verarbeitet. Die Meßergebnisse sind in Tabelle 3 aufgeführt.

## Patentansprüche

1. Verfahren zur Herstellung nadelförmiger ferromagnetischer Eisenteilchen durch Umsetzen einer wäßrigen Lösung eines Eisen(II)-salzes mit wäßrigen Lösungen von Alkalimetallhydroxiden, Oxidieren der hierbei erhaltenen Suspensionen von Eisen(II)-Hydroxid mit sauerstoffhaltigen Gasen zu Goethit, Aufbringen eines formstabilisierenden Überzugs auf die Oberfläche des Goethits, Temperung des so behandelten Goethits zum α-Eisen-(III)oxid und anschließende Reduktion mit Wasserstoff bei 275 bis 425°C zu nadelförmigen ferromagnetischen Eisenteilchen, dadurch gekennzeichnet, daß der mit einem formstabilisierenden Überzug versehene Goethit bei 250 bis 450°C in einer wasserdampfhaltigen Atmosphäre mit einem Wasserdampfpartialdruck von mindestens 30 mbar während 10 Minuten bis 10 Stunden getempert wird.

2. Verfahren gemäß Anspruch 1, dadurch gekennzeichnet, daß der eingesetzte Goethit auf seiner Oberfläche mit hydrolysebeständigen Sauerstoffsäuren des Phosphors, deren Salzen oder Estern in einer Menge von 0,2 bis 2 Gewichtsprozent Phosphor, bezogen auf den Goethit, und aliphatischen ein-oder mehrbasische Carbonsäuren mit 1 bis 6 Kohlenstoffatomen in einer Menge von 0,02 bis 1,2 Gewichtsprozent Kohlenstoff, bezogen auf den Goethit, versehen wird und anschließend in einer wasserdampfhaltigen Atmosphäre mit einem Wasserdampfpartialdruck zwischen 30 und 1013 mbar bei 250 bis 450° C 10 Minuten bis 10 Stunden lang getempert wird.

3. Verwendung der gemäß Anspruch 1 oder 2 hergestellten nadelförmigen ferromagnetischen Eisenteilchen zur Herstellung von magnetischen Aufzeichnungsträgern.

## Claims

1. A process for the manufacture of acicular ferromagnetic iron particles by reacting an aqueous solution of an iron(II) salt with an aqueous solution of an alkali metal hydroxide, oxidizing the resulting suspension of iron(II) hydroxide with an oxygen-containing gas to give goethite, applying a shape-stabilizing coating to the surface of the goethite, heating the so-treated goethite to give alpha-iron(III) oxide and then reducing the latter with hydrogen hat 275―425°C to give acicular ferromagnetic iron particles, wherein the goethite provided with a shape-stabilizing coating is heated at 250-450°C in an atmosphere containing water vapor at a partial pressure of not less than 30 mbar for from 10 minutes to 10 hours.

2. A process as claimed in claim 1, wherein the surface of the goethite used is coated with hydrolysis-resistant oxyacids of phosphorus, or their salts or esters in an amount of from 0.2 to 2% by weight, based on the goethite, of phosphorus, and with aliphatic monobasic or polybasic carboxylic acids of 1 to 6 carbon atoms in an amount of from 0.02 to 1.2% by weight, based on the goethite, of carbon, and the so-coated goethite is then heated at 250-450°C in an atmosphere containing water vapor at a partial pressure of from 30 to 1013 mbar for from 10 minutes to 10 hours.

3. The use of the acicular ferromagnetic iron particles, manufactured in accordance with claim 1 or 2, for the production of magnetic recording media.

## Revendications

1. Procédé de préparation de particules de fer ferromagnétiques aciculaires par réaction d'une solution aqueuse d'un sel de fer (III) avec une solution aqueuse d'hydroxydes de métal alcalin. oxydation en goethite des suspensions d'hydroxyde de fer(II) ainsi obtenues avec des gaz oxygénés, application d'un revêtement stabilisant la forme sur la surface de la goethite, recuit de la goethite ainsi traitée pour la transformer en oxyde de fer(III)-α puis réduction avec de l'hydrogène entre 275 et 425° C pour transformer cet oxyde en particules de fer ferromagnétiques aciculaires, caractérisé par le fait que la goethite munie d'un revêtement stabilisant la forme est recuite pendant 10 minutes à 10 heures, entre 250 et 450° C, en atmosphère contenant de la vapeur d'eau, à pression partielle de vapeur d'eau d'au moins 30 mbars.

2. Procédé selon la revendication 1, caractérisé par le fait que la goethite employée reçoit sur sa surface des acides oxygénés du phosphore, résistant à l'hydrolyse, leurs sels ou esters, à raison de 0,2 à 2% en poids de phosphore, par rapport à la goethite, et des acides carboxyliques aliphatiques, mono- ou polybasiques, à 1 à 6 atomes de carbone, à raison de 0,02 à 1,2% en poids de carbone, par rapport à la goethite, puis est recuite durant 10 minutes à 10 heures entre 250 et 450° C en atmosphère contenant de la vapeur d'eau, à pression partielle de vapeur d'eau comprise entre 30 et 1013 mbars.

3. Utilisation des particules de fer ferromagnétiques aciculaires préparées selon la revendication 1 ou 2 pour la fabrication de supports d'enregistrement magnétiques.
